# EUROPÄISCHE PATENTSCHRIFT

(11) **EP 0 647 993 B1**
(45) Veröffentlichungstag und Bekanntmachung des Hinweises auf die Patenterteilung: **15.03.2000**
(21) Anmeldenummer: 94113830.7
(22) Anmeldetag: 03.09.1994
(51) Int. Cl.: H01R 43/12

(54) **Kohlebürste, sowie Verfahren zum Imprägnieren einer solchen**
Carbon brush and process for its impregnation
Balai en charbon et son procédé d'imprégnation

(30) Priorität: 09.09.1993 DE 4330547
(43) Veröffentlichungstag der Anmeldung: 12.04.1995
(73) Patentinhaber: Schunk Kohlenstofftechnik GmbH, D-35452 Heuchelheim (DE)
(72) Erfinder: Sperling, Rainer Dr., D-35444 Biebertal (DE); Friedrich, Harald, D-35462 Fernwald (DE); Schardt, Günter, D-35398 Giessen-Klein-Linden (DE)
(74) Vertreter: Stoffregen, Hans-Herbert, Dr. Dipl.-Phys.

(56) Entgegenhaltungen:
- CH-A- 262 391
- DE-A- 3 431 533
- FR-A- 1 137 952
- US-A- 3 751 294

## Beschreibung

Die Erfindung bezieht sich auf eine Kohlebürste, die mit einem Polyethersiloxan oder Polymethylsiloxan als Imprägniermittel imprägniert ist, insbesondere Kohlebürste für stark beanspruchte Werkzeuge. Ferner bezieht sich die Erfindung aufein Verfahren zum Imprägnieren einer Kohlebürste oder eines Kohleriegels.

Aus der US 949,988 ist eine imprägnierte Kohlebürste für elektrische Maschinen mit einem Imprägniermittel, das Fett, Wachs oder Öl als Schmiermittel enthält, bekannt. Die Imprägniermittel sind bei Normaltemperatur entweder flüssig oder fest und werden in einem Imprägnierbad, in dem die Kohlebürste imprägniert wird, auf eine Temperatur gleich oder über dem Schmelzpunkt des Schmiermittels gebracht. Wird z.B. Petroleumgelee als Imprägniermittel benutzt, wird die Imprägniertemperatur auf ungefähr 100 °C eingestellt. Nach dem Imprägniervorgang wird die Kohlebürste bei einer Temperatur nachbehandelt, die wenigstens so hoch ist wie die maximale Betriebstemperatur.

In der CH 262 391 wird eine Kohlebürste beschrieben, deren mechanischen Eigenschaften dadurch verbessert werden soll, daß ein Imprägnieren mit z.B. einem Polysiloxan erfolgt. Dabei wird -wie bei dem bereits abgehandelten Stand der Technik- das Imprägniermittel unter Druck in die Poren des Kohlematerials eingebracht. Hiermit ist jedoch das Imprägnieren nicht abgeschlossen. Vielmehr erfolgt anschließend bei Temperaturen z.B. im Bereich zwischen 100°C und 150°C eine Polymerisation des Imprägniermittels, um auf diese Weise die Festigkeit der Kohlebürste zu verbessern.

Aus der DE 34 31 533 C2 ist eine Kohlebürste für elektrische Maschinen bekannt, die chlorhaltige Polymere enthält, die durch Vernetzung wenigstens einer Verbindung aus der Gruppe chlorierte Organochlorsilane und chlorierte Organosiloxane gebildet sind.

In der Literaturstelle AIEE Transactions 1948, Seiten 1186 bis 1190 wird der Bürstenverschleiß in Abhängigkeit vom Vorhandensein von Silicondampf untersucht.

Eine imprägnierte Kohlebürste wird in der DE 26 09 834 C3 beschrieben, die als Imprägniermittel ein nichtschmelzendes Fett, ein nichtschmelzendes Wachs oder ein nichtfließendes Öl enthält, wobei das Fett, Wachs oder Öl des Imprägniermittels mit einem Geliermittel aus Montmorillonitschuppen, deren Oberflächen mit langkettigen Kohlenwasserstoffen überzogen sind, innig vermischt und dadurch in den nichtschmelzenden bzw. nicht fließenden, härteren und abriebfesten Zustand übergeführt ist. Das Imprägnieren erfolgt nach der Vakuum-Druck-Methode.

Imprägnierte Kohlebürsten nach der DE 26 09 834 C3 haben sich überaus bewährt und zeigen in ihrem Einsatz Vorteile in bezug auf gute Kommutierung, geringere Funkenstörung, hohe Lebensdauer und Einsatzmöglichkeit bei hoher Leistung. Wünschenswert wäre es jedoch, wenn weitere Vorteile in bezug auf den Bürstenverschleiß, Kollektorverschleiß oder die beim Betrieb auftretenden Kollektortemperaturen bzw. die Laufdauer der Maschine gegeben wären, insbesondere dann, wenn ein Einsatz in Maschinen mit temperaturempfindlichen Kommutatoren, die asbestfrei sind, erfolgt.

Aus der US 3,751,294 ist eine Kohlebürste bekannt, die mit Polymethylsiloxan imprägniert ist, wobei die imprägnierte Kohlebürste 0,5 Gew.% Imprägniermittel enthält. Zum Imprägnieren der Kohlebürste wird zunächst ein Kohleriegel bei einer Temperatur zwischen 110°C und 120°C über 1,5 bis 2 Stunden bis zum vollständigen Entfernen von Feuchtigkeit getrocknet, anschließend auf eine Temperatur zwischen 60°C und 70°C abgekühlt und sodann in ein Bad getaucht, welches Polymethylsiloxan in einer Lösung von Toluol oder Ethylglykol enthält. Sodann erfolgt eine thermische Behandlung im Bereich zwischen 600°C und 1400°C, um anschließend eine zweite Imprägnierung durchzuführen, bei der Kobaltlinoleat benutzt wird. Schließlich erfolgt eine Behandlung bei einer Temperatur zwischen 120°C und 180°C, bis eine vollständige Polymerisation der Imprägniermittel erfolgt.

Der vorliegenden Erfindung liegt das Problem zugrunde, eine Kohlebürste, die mit einem Imprägniermittel imprägniert ist, insbesondere Kohlbürste für stark beanspruchte Werkzeuge sowie ein Verfahren zum Imprägnieren einer Kohlebürste oder eines Kohleriegels so weiterzubilden, daß weitere Verbesserungen des mechanischen Laufverhaltens der Kohlebürste erzielbar sind und insbesondere ein unproblematischer Einsatz bei asbestfreien Kommutatoren möglich ist. Dabei soll das verwendete Imprägniermittel selbst umweltverträglich sein.

Das Problem wird bei einer Kohlebürste dadurch gelöst,
dass das Polyethersiloxan folgende Struktur aufweist:
mit R = Polyether, und
dass das modifizierte Polymethylsiloxan folgende Struktur aufweist:
mit R = Alkylaryl
oder dass das modifizierte Polymethylsiloxan folgende Struktur aufweist:
mit R = Alkyl oder Alkyl + Polyether

Kommen entsprechende erfindungsgemäß imprägnierte Kohlebürsten zum Einsatz, so konnte überraschenderweise eine wesentliche Absenkung der Kommutatortemperatur und eine Erhöhung der Lebensdauer sowie eine deutliche Reduzierung des Kommutatorangriffs festgestellt werden. Somit sind entsprechende Kohlebürsten insbesondere für einen Einsatz in Maschinen geeignet, die asbestfreie Kommutatoren aufweisen.

Insbesondere ist vorgesehen, dass das Polymethylsiloxan durch langkettige Alkyl- und/oder Alkylarylreste modifiziert ist.

Eine Verringerung des Bürsten-Kollektorverschleißes sowie eine Verringerung der Kollektortemperatur konnte insbesondere dann erreicht werden, wenn das Imprägniermittel der Kohlebürste ungefähr 0,5 bis 15 Gewichtsprozent beträgt.

Verfahrensmäßig wird das Problem dadurch gelöst, daß die Kohlebürste bzw. der Kohleriegel in einer Polyethersiloxan oder Polymethylsiloxan als Imprägniermittel enthaltenden Emulsion imprägniert wird, wobei das Polyethersiloxan und das Polymethylsiloxan die in Anspruch 1 definierten Strukturen aufweisen.

Überraschenderweise hat sich ferner gezeigt, daß das Imprägnieren mit dem erfindungsgemäßen Imprägniermittel nicht nach der Vakuum-Druck-Methode erfolgen muß, sondern daß die Kohlebürste bzw. der Kohleriegel nur über einen gewissen Zeitraum in die Emulsion einzutauchen ist. Bevorzugterweise liegt der Zeitraum zwischen 0,5 und 5 Stunden, insbesondere bei 1,5 bis 2,5 Stunden. Anschließend wird die Kohlebürste bzw. der Kohleriegel abgetropft und sodann vorzugsweise durch Schleudern bei einer Temperatur zwischen Raumtemperatur (20 °C) und 90 °C, insbesondere in etwa bei 80 °C getrocknet. Sodann ist die Kohlebürste unmittelbar einsatzbereit bzw. der Kohleriegel konnte unmittelbar zu einer Kohlebürste gewünschter Geometrie bearbeitet werden.

Erfindungsgemäß wird als Emulgator Wasser und als Imprägniermittel eine umweltverträgliche Substanz verwendet, die zu einer Gesundheitsgefährdung nicht führen kann. Ferner ist es nicht erforderlich, daß die Kohlebürste nach dem Imprägnieren heiß gespült wird, so daß auch keine unerwünschten Dämpfe auftreten.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus dem nachfolgend wiedergegebenen Beispiel.

Ein durch langkettige Alkylreste modifiziertes Polymethylsiloxan wurde mit Wasser verrührt, wobei der Gewichtsanteil des Imprägniermittels 5 % betrug. Das Homogenisieren zur Herstellung der Emulsion erfolgte bei Raumtemperatur. Nach Herstellung der Emulsion wurde sodann die Kohlebürste über einen Zeitraum von in etwa 2 Stunden in die auf 80 °C erwärmte Emulsion getaucht und anschließend herausgezogen, um die Emulsion abtropfen zu lassen. Anschließend erfolgte ein Trockenschleudern der Kohlebürste bei einer Temperatur von 80 °C, ohne daß ein Nachspülen erfolgte.

Eine Überprüfung der Kohlebürste hat gezeigt, daß der Gewichtsanteil des Imprägniermittels in etwa 5 % betrug.

Eine entsprechende Kohlebürste wurde sodann in eine Stichsäge eingebaut, um Laufzeit, Bürstenverschleiß, Kollektorverschleiß, erreichte Laufdauer und Kollektortemperatur zu bestimmen. Die Laufversuche wurden sodann mit einer Kohlebürste verglichen, die mit bekannten Imprägniermitteln imprägniert worden ist. Als Ergebnis konnte festgestellt werden:

| Imprägniermittel | Bürstenverschleiß [µ/h] | Kollektorverschleiß [µ/h] | erreichte Laufdauer [h] | Kollektortemperatur [°C] |
|---|---|---|---|---|
| Stand der Technik | 188 | 2,75 | 47 | 60-160 |
| Erfindungsgemäßes Imprägniermittel | 90 | 0,6 | 90 | 40-65 |

## Patentansprüche

1. Kohlebürste, die mir einem Polyethersiloxan oder Polymethylsiloxan als Imprägniermittel imprägniert ist, insbesondere Kohlebürste für stark beanspruchte Werkzeuge,
**dadurch gekennzeichnet**,
dass das Polyethersiloxan folgende Struktur aufweist:
mit R = Polyether, und
dass das modifizierte Polymethylsiloxan folgende Struktur aufweist:
mit R = Alkylaryl
oder dass das modifizierte Polymethylsiloxan folgende Struktur aufweist:
mit R = Alkyl oder Alkyl + Polyether

2. Kohlebürste nach Anspruch 1,
**dadurch gekennzeichnet**,
daß das Polymethylsiloxan durch langkettige Alkyl- und/oder Alkylarylreste modifiziert ist.

3. Kohlebürste nach zumindest einem der vorhergehenden Ansprüche,
**dadurch gekennzeichnet**,
daß die imprägnierte Kohlebürste 0,5 bis 15 Gew. % Imprägniermittel enthält.

4. Verfahren zum Imprägnieren einer Kohlebürste oder eines Kohleriegels,
**dadurch gekennzeichnet**,
daß die Kohlebürste bzw. der Kohleriegel in einer Polyethersiloxan oder Polymethylsiloxan als Imprägniermittel enthaltenden Emulsion imprägniert wird, wobei das Polyethersiloxan und das Polymethylsiloxan die in Anspruch 1 definierten Strukturen aufweisen.

5. Verfahren nach Anspruch 4,
**dadurch gekennzeichnet**,
daß die Emulsion Wasser als Emulgator enthält.

6. Verfahren nach zumindest einem der vorhergehenden Ansprüche,
**dadurch gekennzeichnet**,
daß die Kohlebürste bzw. der Kohleriegel in der das Imprägniermittel enthaltenden Emulsion über eine Zeitraum t mit vorzugsweise 0,5 < t < 5 h bei einer Temperatur von etwa 50 °C bis 90 °C vorzugsweise in etwa 80 °C getaucht, anschließend durch Abtropfen überschüssige Emulsion entfernt und schließlich bei einer Temperatur T mit vorzugsweise 50 °C < T < 90 °C getrocknet wird.

7. Verfahren nach zumindest einem der vorhergehenden Ansprüche,
**dadurch gekennzeichnet**,
daß die Kohlebürste bzw. der Kohleriegel während des Trocknens geschleudert wird.

## Claims

1. A carbon brush which is impregnated with a polyether siloxane or polymethyl siloxane by way of impregnating agent, in particular a carbon brush for heavily stressed tools,
characterised in that
the polyether siloxane exhibits the following structure:
with R = polyether, and
in that the modified polymethyl siloxane exhibits the following structure:
with R = alkylaryl
or in that the modified polymethyl siloxane exhibits the following structure:
with R = alkyl or alkyl + polyether.

2. Carbon brush according to Claim 1,
characterised in that
the polymethyl siloxane is modified by long-chain alkyl and/or alkylaryl residues.

3. Carbon brush according to at least one of the preceding claims,
characterised in that
the impregnated carbon brush contains 0.5 to 15 wt.% impregnating agent.

4. Process for impregnating a carbon brush or a carbon bar,
characterised in that
the carbon brush or the carbon bar is impregnated in an emulsion containing polyether siloxane or polymethyl siloxane by way of impregnating agent; whereby the polyether siloxane and the polymethyl siloxane exhibit the structures defined in Claim 1.

5. Process according to Claim 4,
characterised in that
the emulsion contains water by way of emulsifier.

6. Process according to at least one of the preceding claims,
characterised in that
the carbon brush or the carbon bar is immersed in the emulsion containing the impregnating agent over a period of time t with, preferably, 0.5 < t < 5 h at a temperature of about 50 °C to 90 °C, preferably about 80 °C, excess emulsion is then removed by draining off, and finally drying is effected at a temperature T with, preferably, 50 °C < T < 90 °C.

7. Process according to at least one of the preceding claims,
characterised in that
the carbon brush or the carbon bar is spun during drying.

## Revendications

1. Balai en charbon comportant, comme agent d'imprégnation, un polyéthersiloxane ou un polyméthylsiloxane, notamment balai en charbon pour des outils fortement sollicités,
caractérisé en ce que
le polyéthersiloxane présente la structure suivante :
dans laquelle R est un polyéther et
le polyméthylsiloxane modifié présente la structure suivante :
avec R = radical alkylaryl
où le polyméthylsiloxane modifié présente la structure suivante :
avec R = radical alkyl ou radical Alkyl + polyéther.

2. Balai en charbon selon la revendication 1,
caractérisé en ce que
le polyméthylsiloxane est modifié par un radical à longue chaîne alkyl et/ou alkylaryl.

3. Balai en charbon selon au moins l'une des revendications précédentes,
caractérisé en ce que
le balai de charbon imprégné contient entre 0,5 et 15 % en poids d'agent d'imprégnation.

4. Procédé d'imprégnation d'un balai en charbon ou d'un verrou en charbon,
caractérisé en ce que
le balai en charbon ou le verrou en charbon est imprégné dans une émulsion contenant du polyéthersiloxane ou du polyméthylsiloxane comme agent d'imprégnation, le polyéthersiloxane et le polyméthylsiloxane ayant les structures définies dans la revendication 1.

5. Procédé selon la revendication 4,
caractérisé en ce que
l'émulsion contient de l'eau comme agent émulsifiant.

6. Procédé selon au moins l'une des revendications précédentes,
caractérisé en ce que
le balai en charbon ou le verrou en charbon est plongé dans l'émulsion contenant d'agent d'imprégnation pendant une durée (t), de préférence telle que 0,5 < t < 5 h à une température d'environ 50°C jusqu'à 90°C, de préférence de l'ordre de 80°C puis on enlève l'émulsion en excédent en laissant s'égoutter et, enfin, on sèche à une température (T), de préférence telle que 50° < T < 90°C.

7. Procédé selon au moins l'une des revendications précédentes,
caractérisé en ce que
le balai ou le verrou en charbon est centrifugé pendant le séchage.
